# EUROPÄISCHE PATENTSCHRIFT

(11) **EP 0 858 000 B1**
(45) Veröffentlichungstag und Bekanntmachung des Hinweises auf die Patenterteilung: **02.05.2007**
(21) Anmeldenummer: 98101041.6
(22) Anmeldetag: 22.01.1998
(51) Int. Cl.: G03C 1/79

(54) **Fotografisches Basispapier mit goldfarbenem Druck auf der Rückseite**
Photographic base paper with a gold coloured print on the backside
Papier de base photographique avec un imprimé ayant la couleur d'or sur la face arrière

(30) Priorität: 08.02.1997 DE 19704819
(43) Veröffentlichungstag der Anmeldung: 12.08.1998
(73) Patentinhaber: Felix Schoeller jr Foto- und Spezialpapiere GmbH & Co. KG, 49086 Osnabrück (DE)
(72) Erfinder: Ebisch, Rolf, Dr., 49076 Osnabrück (DE); Berner, Hans-Ulrich, 49176 Hilter (DE)
(74) Vertreter: Cohausz & Florack

(56) Entgegenhaltungen:
- DE-A- 3 150 492
- JP-A- 5 061 153
- DATABASE WPI Section Ch, Week 9339 Derwent Publications Ltd., London, GB; Class A82, AN 93-309632 XP002066970 & JP 05 222 700 A (TOKUSHU SEISHI KK)
- DATABASE WPI Section Ch, Week 8652 Derwent Publications Ltd., London, GB; Class A89, AN 86-343947 XP002066971 & JP 61 259 246 A (FUJI PHOTO FILM CO LTD)
- PATENT ABSTRACTS OF JAPAN Bd. 017, Nr. 372 (P-1573) 13 Juli 1993 & JP 05 061 153 A (MITSUBISHI PAPER MILLS LTD) 12 M{rz 1993
- DATABASE WPI Section Ch, Week 199315, Derwent Publications Ltd., London, GB; Class A89, AN 1993-122190 & JP 5 061 153 A (MITSUBISHI PAPER MILLS LTD) 12 M{rz 1993

## Beschreibung

Die Erfindung betrifft ein beidseitig mit einem Polyolefinharz beschichtetes Basispapier für fotografische Schichtträger mit einem goldfarbenen glänzenden Druck (Logo-Druck) auf der Rückseite des Rohpapiers.

Die Rückseite ist jeweils die Oberfläche des Basispapiers, die der später das Bild tragenden Vorderseite gegenüberliegt.

Als Träger für lichtempfindliche Schichten, insbesondere für die Farbfotografie, werden üblicherweise Papiere verwendet, die auf ihren Oberflächen, d.h. Vorderseite und Rückseite, mit Polyolefinschichten überzogen sind. Durch eine beidseitige Polyolefinbeschichtung ist das Basispapier gegen das Eindringen von Entwicklungs-, Fixier- und Wässerungsbädern geschützt. Die Polyolefine können Polyethylene sein wie LDPE, LLDPE, HDPE, Polypropylen oder Gemische dieser Komponenten.

Derartige fotografische Basispapiere sind vielfach beschrieben worden, beispielsweise in der DE 37 16 269 C2.

Die Rückseite eines solchen Basispapiers wird oft mit der üblichen Tiefdrucktechnik bedruckt, um diese mit verschiedenen Mustern oder Schriftzügen wie Logos zu kennzeichnen. Die für den Druckvorgang benötigten Farben dürfen keinerlei fotografische Aktivitäten hinsichtlich der später aufzutragenden lichtempfindlichen Emulsionen aufweisen. Außerdem ist es wichtig, daß einerseits die Farben auf dem Rohpapier und andererseits die Polyolefinschicht auf der Druckfarbe gut haften. So ist beispielsweise aus der JP 02-154 252 bekannt, die Rückseite eines polyethylenbeschichteten fotografischen Basispapiers mit einer speziellen schwarzen Druckfarbe zu bedrucken, mit der eine gute Haftung der bedruckten Stellen zum Polyethylen erreicht werden kann.

Als besonders schwierig erweist sich das Bedrucken der Rückseite mit einer goldfarbenen glänzenden Farbe. Die im konventionellen Tiefdruck für solche Zwecke eingesetzten Pigmente sind durchweg auf Bronze- bzw. Aluminium-Bronze aufgebaut. Der Einsatz dieser Pigmente kommt daher für fotografische Papiere nicht in Frage, da die in den Bronzefarben enthaltenen Kupferbestandteile fotochemisch aktiv sind. Auch bei der Abdeckung durch das Polyolefinharz ist zu befürchten, daß in den Entwicklungsbädern Kupferionen ausgewaschen und möglicherweise fotoaktiv wirksam werden.

Aus den genannten Gründen wurde bisher eine goldähnliche, auf der Basis von Gelbpigmenten aufgebaute Druckfarbe eingesetzt. Die mit solcher Farbe gedruckten Zeichen sind jedoch schlecht lesbar und der gewünschte Glanzeffekt ist nicht vorhanden.

Da die goldglänzende Druckfarbe aus sicherheitstechnischen und ökologischen Gründen auf wäßriger Basis aufgebaut werden sollte, stellt sich bei solchen wäßrigen Farben -neben dem Erreichen der geforderten Farb- und Glanzeigenschaften- deren gute Haftung auf dem Rohpapier sowie die Haftung der Polyolefinschicht auf der Druckfarbe als ein weiteres Problem dar.

Die JP 5061153 A offenbart ein fotografisches Basispapier, das einen Druck mit einem Interferenzpigment aufweist. Dieses Pigment liegt in der Druckfarbe im Gemisch mit Nitrocellulose und Isopropanol/Ethanol/Ethylacetat als Lösungsmittel vor.

Es ist Aufgabe der Erfindung, ein fotografisches Basispapier bereit zu stellen, dessen Rückseite mit einem glänzenden Golddruck versehen ist, welcher mit Hilfe einer auf Wasser basierenden goldfarbenen, glänzenden, keine fotochemischen Aktivitäten aufweisenden Farbe in einem üblichen Tiefdruckvorgang erzeugt wird und ausgezeichnete Haftungseigenschaften sowohl auf dem Rohpapier als auch zu der Polyolefinbeschichtung aufweist.

Die Aufgabe wird gelöst durch einbeidseitig polyolefinbeschichtetes fotografisches Basispapier mit einem auf der Rückseite mit Druckfarbe goldfarben glänzend bedruckten Rohpapier, wobei die Druckfarbe ein Interferenzpigment und ein wasserlösliches und/oder ein wasserdispergierbares Bindemittel zum Erhalt eines glänzenden Golddrucks enthält, worin das Bindemittel ausgewählt ist aus Acrylat-Copolymer, Styrol/Butadien-Copolymer, Polyvinylalkohol, Polyvinylpyrrolidon oder eine Mischung aus diesen Polymeren und das Mengenverhältnis Pigment/Bindemittel in einem Bereich von 1:1 bis 8:1 liegt.

Die Wirkung der Interferenzpigmente (Goldglanzpigmente, Metallglanzpigmente) beruht auf einer selektiven Reflexion von Lichtstrahlen.

Insbesondere geeignet sind auf Glimmer aufgebaute Pigmente (modifizierte Glimmerpartikeln), bei denen ein Kern aus Glimmerplättchen mit einer oder mehreren Metalloxid-Schichten versehen ist. Dies führt zur Erzeugung eines Interferenzeffekts im sichtbaren Licht. Für die Beschichtung der Glimmerpartikeln besonders geeignet ist TiO₂ und/oder Fe₂O₃. Je nach Beschichtungstyp bzw. Schichtdicke können gewünschte Farbeffekte erreicht werden.

In der erfindungsgemäßen Druckfarbe können die Interferenz-pigmente auch in Kombination mit lasierenden, konventionellen Farbpigmenten eingesetzt werden.

Für besonders hohe Brillanz ist ein Pigment der Teilchengrößenverteilung von etwa 5 bis 80 µm besonders gut geeignet.

In einer besonderen Ausgestaltung der Erfindung werden Polyvinylalkohole eingesetzt. Als besonders gut geeignet erweisen sich Polyvinylalkohole mit mittleren und niedrigen Molmassen.

Der Gehalt der oben beschriebenen Pigmente in der erfindungsgemäßen Druckfarbe beträgt zwischen 10 bis 30 Gew.%, insbesondere zwischen 15 bis 25 Gew.%, bezogen auf die wäßrige Beschichtungsmasse. Das Mengenverhältnis des Pigments zum eingesetzten Bindemittel liegt im Bereich 1:1 bis 8:1, insbesondere jedoch im Bereich 1,5:1 bis 4:1.

Die Erfindungsfarbe kann auch weitere Zusatzstoffe wie Netzmittel enthalten.

Sowohl die Haftung der Druckfarbe auf Rohpapier, als auch die Polyolefinhaftung auf der erfindungsgemäßen Druckfarbe sind ausgezeichnet. Darüber hinaus ist die Lesbarkeit der mittels der erfindungsgemäßen Druckfarbe aufgedruckten Zeichen auch nach einer eventuellen Beschichtung der Rückseite des polyethylenbeschichteten Basispapiers mit weiteren Funktionsschichten wie Antistatikschichten oder Anticurl-Schichten nicht beeinträchtigt, was oft bei der Verwendung herkömmlicher Druckfarben der Fall ist.

Die vorliegende Erfindung soll anhand der folgenden Beispiele näher erläutert werden.

### Beispiele 1-6

Ein fotografisches Rohpapier mit einem Flächengewicht von 130 g/m² wurde auf der Rückseite mit den in der Tabelle dargestellten Druckfarben in einem der Extrusionsbeschichtung im Extruder vorgeschalteten Arbeitsgang vollflächig gestrichen und anschließend mit Polyethylen extrusionsbeschichtet. Die Vorderseite des Rohpapiers wurde mit einer Mischung aus einem Polyethylen niederer Dichte (LDPE, d=0,923 g/cm³) und 15 Gew.% TiO₂ und die Rückseite mit einer pigmentfreien Polyethylenmischung aus einem Polyethylen niederer Dichte (LDPE, d=0,915 g/cm³) und einem Polyethylen hoher Dichte (HDPE, d=0,959 g/cm³) beschichtet.

Bei den erzeugten Basispapieren wurde anschließend die zur Beurteilung der Haftung der Druckfarbe sowohl auf dem Polyethylen als auch auf dem Rohpapier notwendige Schälkraft gemessen.Die Ergebnisse sind in Tabelle 3 zusammengestellt.

**Tabelle 1**

| Bestandteile | Zusammensetzung, Gew.% | | | | | |
|---|---|---|---|---|---|---|
| | 1 | 2 | 3 | 4 | 5 | 6 |
| Acrylat-Copolymer | 12 | - | - | - | - | - |
| Styrol/Butadien-Copolymer | - | 12 | - | - | - | - |
| Acrylat/Styrol/Acrylnitril/Butadien-Copolymer | | | | | | 12 |
| Polyvinylpyrrolidon | - | - | 12 | - | - | - |
| Polyvinylalkohol Verseifungsgrad 86% | - | - | - | 12 | - | - |
| Polyvinylalkohol, Verseifungsgrad 98% | - | - | - | - | 8 | - |
| Pigment I | 20 | 20 | 20 | 20 | 20 | 20 |
| C-Mischung(36%IPA, 24% Butanol, 40% H₂O) | 10 | 10 | 10 | 10 | 10 | 10 |
| Netzmittel, 1%ig in H₂O/C₂H₅OH | 5 | 5 | 5 | 5 | 5 | 5 |
| Wasser (demineralisiert) | 53 | 53 | 53 | 53 | 57 | 53 |

### Beispiele 7-14

Ein fotografisches Rohpapier mit einem Flächengewicht von 160 g/m² wurde auf der Rückseite mit den in der Tabelle dargestellten Druckfarben wie in Beispiel 1 gestrichen und anschließend mit Polyethylen gemäß Beispiel 1 extrusionsbeschichtet.

Anschließend wurde bei den Basispapieren die Haftung der Druckfarbe sowohl auf dem Polyethylen als auch auf dem Rohpapier begutachtet. Die Ergebnisse sind in Tabelle 3 zusammengestellt.

**Tabelle 2**

| Bestandteile | Zusammensetzung, Gew.% | | | | | | | |
|---|---|---|---|---|---|---|---|---|
| | 7 | 8 | 9 | 10 | 11 | 12 | 13 | 14 |
| Polyvinylalkohol I | 8 | 8 | 8 | - | 8 | 8 | 10 | - |
| Polyvinylalkohol II | - | - | - | 5 | - | - | - | - |
| Polyvinylalkohol III | - | - | - | - | - | - | - | 6,5 |
| Pigment I | 30 | 20 | 15 | 20 | - | - | 20 | 20 |
| Pigment II | - | - | - | - | 20 | - | - | - |
| Pigment III | - | - | - | - | - | 20 | - | - |
| C-Mischung (36%IPA, 24%Butanol, 40% H₂O) | 10 | 10 | 10 | 10 | 10 | 10 | 10 | 10 |
| Netzmittel 1%ig in H₂O/C₂H₅OH | 5 | 5 | 5 | 5 | 5 | 5 | 5 | 5 |
| Wasser (demineralisiert) | 47 | 57 | 62 | 60 | 57 | 57 | 55 | 58,5 |

| | | | | | | | | |
|---|---|---|---|---|---|---|---|---|
| Polyvinylalkohol I: Verseifungsgrad 98%, Molekulargewicht: 23 000 g/Mol Polyvinylalkohol II: Verseifungsgrad 98%, Molekulargewicht: 35 000 g/Mol Polyvinylalkohol III: Verseifungsgrad 97%, Molekulargewicht: 48 000 g/Mol Pigment I: Glimmerplättchen mit Anatas modifiziert, 5-20 µₘ Pigment II: Glimmerplättchen mit Fe-Oxid-Belegung, 10-40 µₘ Pigment III: Glimmerplättchen mit Anatas- und Fe-Oxidbelegung 10-60µm | | | | | | | | |

### Vergleichsbeispiele V1 und V2

Ein fotografisches Rohpapier wurde mit einer Druckfarbe gemäß Beispiel 1 gestrichen, wobei als Bindemittel ein Polyvinylacetat (V1) und Polyethylenglykol (V2) eingesetzt wurden.

### Prüfung der Haftung

Die Prüfung wird mit einem Bruchlast-Meßgerät der Firma Lorentzen & Wettre durchgeführt. Hierzu werden aus den gemäß den Beispielen 1 bis 14 hergestellten Basispapieren Muster mit den Abmessungen 15 x 200 mm erstellt und von ihnen die Polyethylenschicht abgezogen. Die Schälkraft wird bei einer Abzugsgeschwindigkeit von 70 mm/min und einem Abzugswinkel von 180° geprüft.

Als Vergleich wurde ein nur mit Polyethylen (ohne Druckfarbe) beschichtetes Basispapier herangezogen und an diesem ebenfalls die Haftung geprüft.
Die Ergebnisse sind in Tabelle 3 zusammengestellt

**Tabelle 3 Prüfungsergebnisse**

| Beispiel | Haftung (N/15mm) |
|---|---|
| 1 | 1,30 |
| 2 | 1,03 |
| 3 | 0,99 |
| 4 | 1,03 |
| 5 | 1,15 |
| 6 | 0,97 |
| 7 | 1,11 |
| 8 | 1,15 |
| 9 | 1,40 |
| 10 | 1,11 |
| 11 | 1,17 |
| 12 | 1,17 |
| 13 | 1,40 |
| 14 | 1,20 |
| V1 | 0,80 |
| V2 | 0,33 |
| Vergleich | 1,00 |
| (Papier ohne Farbe) | |

## Patentansprüche

1. Beidseitig polyolefinbeschichtetes fotografisches Basispapier mit einem auf der Rückseite mit Druckfarbe goldfarben glänzend bedruckten Rohpapier, **dadurch gekennzeichnet, dass** die Druckfarbe ein Interferenzpigment und ein wasserlösliches und/oder ein wasserdispergierbares Bindemittel zum Erhalt eines glänzenden Golddrucks enthält, wobei das Bindemittel ausgewählt ist aus Acrylat-Copolymer, Styrol/Butadien-Copolymer, Polyvinylalkohol, Polyvinylpyrrolidon oder eine Mischung aus diesen Polymeren und das Mengenverhältnis Pigment/Bindemittel in einem Bereich von 1:1 bis 8:1 liegt.

2. Basispapier nach Anspruch 1, **dadurch gekennzeichnet, dass** das Interferenzpigment auf ein Glimmer basierendes Pigment ist, bei dem die Glimmerplättchen mit einem anorganischen Oxid beschichtet sind.

3. Basispapier nach Anspruch 2, **dadurch gekennzeichnet, dass** die Beschichtung der Glimmerpartikeln mit TiO₂ und/oder Fe₂O₃ erfolgt.

4. Basispapier nach einem der Ansprüche 1 bis 3, **dadurch gekennzeichnet, dass** das Interferenzpigment in Kombination mit lasierenden Farbpigmenten eingesetzt wird.

5. Basispapier nach einem der Ansprüche 1 bis 4, **dadurch gekennzeichnet, dass** das Bindemittel ein Polyvinylalkohol ist.

6. Basispapier nach Anspruch 5, **dadurch gekennzeichnet, daß** der Polyvinylalkohol ein Polyvinylalkohol mit einem niedrigen und/oder mittleren Molekulargewicht ist.

7. Basispapier nach einem der Ansprüche 1 bis 6, **dadurch gekennzeichnet, dass** der Pigmentanteil in der Druckfarbe 10 bis 30 Gew.% beträgt, bezogen auf die Beschichtungsmasse.

8. Basispapier nach einem der Ansprüche 1 bis 7, **dadurch gekennzeichnet, dass** die Druckfarbe weitere Zusatzstoffe wie Netzmittel enthält.

## Claims

1. A photographic base paper which is on both sides polyolefin-coated with a raw paper having a gold-coloured glossy printing on the back side, **characterised in that** the printing ink used for printing the back side contains an interference pigment and a water-soluble and/or a water-dispersible binder to obtain a gold-coloured glossy printing, the binder being selected from acrylate copolymer, styrene/butadiene copolymer, polyvinyl alcohol, polyvinyl pyrrolidone or a mixture of these polymers and the quantity ratio of pigment/binder being in the range of 1:1 to 8:1.

2. The base paper according to claim 1, **characterised in that** the interference pigment is a mica-based pigment, in which the mica particles are coated with an inorganic oxide.

3. The base paper according to claim 2, **characterised in that** the mica particles are coated with TiO₂ and/or Fe₂O₃.

4. The base paper according to one of the claims 1 to 3, **characterised in that** the interference pigment is used in combination with translucent ink pigments.

5. The base paper according to one of the claims 1 to 4, **characterised in that** the binder is a polyvinyl alcohol.

6. The base paper according to claim 5, **characterised in that** the polyvinyl alcohol is a polyvinyl alcohol with a low and/or medium molecular weight.

7. The base paper according to one of the claims 1 to 6, **characterised in that** the percentage of the pigment in the printing ink is 10 to 30% by weight, in relation in the printing ink solution.

8. The base paper according to one of the claims 1 to 7, **characterised in that** the printing ink contains other additives like wetting agents.

## Revendications

1. Papier de base photographique revêtu de polyoléfine sur les deux faces, avec un papier brut imprimé de manière dorée et brillante, sur le verso, avec une couleur d'impression, **caractérisée en ce que** la couleur d'impression contient un pigment d'interférence et un liant soluble dans l'eau et/ou dispersible dans l'eau pour l'obtention d'une impression dorée brillante, où le liant est choisi parmi un copolymère acrylate, un copolymère styrène/butadiène, un poly(alcool vinylique), une polyvinylpyrrolidone ou un mélange de ces polymères et **en ce que** le rapport quantitatif pigment/liant se situe dans un intervalle allant de 1:1 à 8:1.

2. Papier de base selon la revendication 1, **caractérisé en ce que** le pigment d'interférence est un pigment à base de mica, pour lequel les paillettes de mica sont revêtues d'un oxyde inorganique.

3. Papier de base selon la revendication 2, **caractérisé en ce que** le revêtement des particules de mica est réalisé avec TiO₂ et/ou Fe₂O₃.

4. Papier de base selon l'une quelconque des revendications 1 à 3, **caractérisé en ce que** le pigment d'interférence est mis en oeuvre en combinaison avec un pigment coloré à effet glacé.

5. Papier de base selon l'une quelconque des revendications 1 à 4, **caractérisé en ce que** le liant est un poly(alcool vinylique).

6. Papier de base selon la revendication 5, **caractérisé en ce que** le poly(alcool vinylique) est un poly(alcool vinylique) avec un poids moléculaire faible et/ou moyen.

7. Papier de base selon l'une quelconque des revendications 1 à 6, **caractérisé en ce que** la quantité de pigment dans la couleur d'impression se situe dans l'intervalle allant de 10 à 30% en poids, sur base de la masse de revêtement.

8. Papier de base selon l'une quelconque des revendications 1 à 7, **caractérisé en ce que** la couleur d'impression contient d'autres additifs, comme un agent mouillant.
